# EUROPÄISCHE PATENTSCHRIFT

(11) **EP 3 669 022 B1**
(45) Veröffentlichungstag und Bekanntmachung des Hinweises auf die Patenterteilung: **09.03.2022**
(21) Anmeldenummer: 17758116.2
(22) Anmeldetag: 18.08.2017
(51) Int. Cl.: D02G 3/40, G10D 3/10, A63B 51/02, D02G 3/44

(54) **MUSIKSAITE**
MUSICAL STRING
CORDE D'INSTRUMENT DE MUSIQUE

(43) Veröffentlichungstag der Anmeldung: 24.06.2020
(73) Patentinhaber: Larsen Strings A/S, 6400 Sonderborg (DK)
(72) Erfinder: ZWIEG, Thomas, 6400 Sonderborg (DK)
(74) Vertreter: Manasse, Uwe
(86) Internationale Anmeldenummer: PCT/EP2017/070947
(87) Internationale Veröffentlichungsnummer: WO 2019/034263

(56) Entgegenhaltungen:
- WO-A1-2014/171203
- CA-A1- 2 530 039
- US-A- 3 050 431
- US-A- 3 645 819
- US-A- 4 300 343
- US-A1- 2009 158 912
- US-A1- 2009 183 620
- US-A1- 2013 252 497

## Beschreibung

Die vorliegende Erfindung betrifft eine Musikinstrumentensaite sowie eine Sportschlägersaite und ein Verfahren zur Herstellung derselben.

Die Saite kann auch als Schnur für eine Angel oder als Material für ein Fanggerät, insbesondere Fischernetz, verwendet werden.

Traditionell hergestellte Naturdarmsaiten mit einem Kern aus Naturdarm weisen hervorragende Spieleigenschaften auf, insbesondere eine hohe Energieeffizienz bei Impulsanregung und Impulsübertragung, was u.a. zu einer leichten, schnellen und präzisen Ansprache führt. Der Saitenkern aus Naturdarm besteht aus einem Bündel aus miteinander verdrehten und chemisch vernetzten Darmstreifen, die zusammen einen Strang mit außerordentlicher Festigkeit, Flexibilität und Elastizität bilden. Saiten mit einem Kern aus Naturdarm weisen jedoch auch eine Reihe von schwerwiegenden Nachteilen auf. Dazu zählen die hohe Empfindlichkeit gegenüber Temperatur- und Feuchteschwankungen, die zu einer geringen Belastungs- bzw. Stimmstabilität führen. Weiterhin zeigen sich, aufgrund der bei Naturprodukten unvermeidlich hohen Eigenschaftstoleranzen, große Qualitätsschwankungen bei an sich gleichen Produkten. Saiten mit einem Kern aus Naturdarm entsprechen deshalb nur bedingt den Anforderungen des heutigen Konzertbetriebes bzw. sportlicher Wettbewerbe.

Alternativ sind Saiten mit einem Kern aus Polymerfasern bekannt, z.B. in US2,226,529 aus Polyamid oder in GB2303730 A aus PEEK. Für Saiten der Streichinstrumente wird der Saitenkern, wie z.B. in AT169306, AT309188 oder EP2 099 022 A1 beschrieben, üblicherweise aus Faserbündeln bzw. Multifilamentgarnen hergestellt. Wie in AT169306, AT309188 oder EP2099022 angeführt, werden eine vorgegebene Anzahl an Multifilamentgarnen für den Kern gebündelt und - vergleichbar mit Naturdarm - bei der Herstellung des Saitenkerns in der Regel eingedreht. Dabei kommt es jedoch zu keiner chemischen Vernetzung, d.h. die Filamente sind immer ohne wesentliche Zerstörung trennbar. Durch die vorgebbare Mehrzahl an synthetischen Polymerfasern und das Eindrehen dieser kann die innere Dämpfung und damit der Klang der Saiten beeinflusst werden, was sie besonders geeignet für Streichsaiten macht.

Dieser lose Verbund der Kunststofffasern im Saitenkern führt bei Belastung und Schwingung der Saite jedoch zu einer Relativbewegung der Fasern zueinander, was zu innerer Reibung und damit Energieverlusten führt. Die Relativbewegung der Fasern unter Belastung verursacht des Weiteren mechanischen Verschleiß der Faseroberflächen, wodurch die Lebensdauer der Saiten insbesondere in klanglicher Hinsicht durch die sich ändernde akustische Kopplung und Dämpfung vermindert wird. Wesentliche Nachteile dieser Saiten sind deshalb im Vergleich zur Saite aus Naturdarm höhere Energieverluste bei Anregung und Impulsübertragung, eine schlechtere Ansprache bzw. langsamere Reaktion bei Anregung und eine kürzere Lebensdauer.

Alternativ sind z.B. aus US 2, 641, 949 und EP 2 131 352 A1 Saiten mit einem Kern aus einem Stahlseil bekannt. Diese Saiten haben eine außerordentlich hohe Belastungs- bzw. Stimmstabilität. Saiten mit einem solchen Kern zeigen die gleiche Relativbewegung der einzelnen Drähte zueinander, was wieder zu innerer Reibung und damit Energieverlusten führt. Zur Lösung dieses Problems sind Musiksaiten mit einem Kern aus feinen Stahldrähten, Carbon- und/oder Siliziumcarbidfasern bekannt, wobei die Drähte des Kerns hier in ein Elastomer oder ein duktiles Metall eingebettet sind. Nachteilig an derartigen Musiksaiten ist, dass diese im Vergleich zu Saiten mit einem Kern aus Naturdarm oder Polymerfasern nur unter Aufbringen eines vergleichsweise hohen Bogendrucks angeregt werden können und deshalb nur bedingt für ein dynamisch und/oder klangfarblich differenziertes Musizieren tauglich sind. Derartige Musiksaiten weisen darüber hinaus den Nachteil auf, dass diese schlecht auf einen Bogenwechsel reagieren, sodass diese Musiksaiten vom Musiker als langsam und bremsend empfunden werden, und es mit solchen Musiksaiten nur bedingt möglich ist, schnelle Läufe oder Bogenwechsel im Spiccato sauber zu intonieren und zu spielen.

Die US 5, 601, 762 beschreibt Saiten für Musikinstrumente, Sportgeräte oder Fischerei, welche einen Verbundkern aus einer Mehrzahl an Polymerfäden aufweist, welche mit einem Bindeharz verbunden sind. Gemäß dem Beispiel aus Fig. 2 der US 5, 601, 762 ist die derart gebildete Saite mit einem weiteren Harz ummantelt. Zur weiteren Behandlung der Saiten schlägt die US 5, 601, 762 vor, eine Behandlung mit radioaktiver Strahlung vorzunehmen.

Die US 4, 016, 714 beschreibt Saiten für Sportschläger und Musikinstrumente, welche einen Verbundkern aus mehreren miteinander verdrehten Thermoplastfilamenten aufweist, welche mit einem ersten kationischen Benetzungsmittel und abschließend mit einem thermoplastischen Bindeharz verbunden sind.

Aus der JPH 07150434 A ist eine Saite mit einem Kern aus einem Thermoplast bekannt, welcher mit vielen dünnen Fäden aus Vinylfluorid umhüllt ist, welche wiederum mit einem Harz umhüllt sein dürften. Die JPH 03205070 A wiederum beschreibt eine Saite mit einem Verbundseilkern, welcher aus einzelnen Verbundelementen verseilt ist. Jedes der Verbundelemente besteht aus Aramidfasern, welche mit Nylonfasern zusammengeschmolzen wurden. Die Verbundelemente werden dann verdrillt und mit weiteren Aramid- und Nylonfasern umsponnen, welche in einem Nylonharz eingebettet sind, welches die Oberfläche der Saite bildet.

Aus der AT504 015 B1 bzw. US8,283,538 B2 ist eine Musiksaite mit wenigstens einem Verbundkern bekannt, bei dem der wenigstens eine Verbundkern ein erstes Kernelement und ein zweites Kernelement umfasst, wobei das erste Kernelement und das zweite Kernelement wenigstens einen organischen Werkstoff umfassen, und wobei das erste Kernelement und das zweite Kernelement zumindest bereichsweise mittels eines dazwischenliegenden und/oder diese umhüllenden ersten Polymerelementes verbunden sind, dadurch gekennzeichnet, dass bei der mit einem vorgebbaren Stimmgewicht gespannten Musiksaite das ersten Polymerelement im wesentlichen spannungsfrei ist. In allem beschriebenen Ausführungsformen werden die Saitenelemente aus unterschiedlichen Materialien aufgebaut. Das eigentliche Kernmaterial wird hier von einem verbindenden Polymer unterschieden. US3645819 offenbart eine Musikinstrumentensaite bestehend aus miteinander verschmolzenen Fasern, die eine Kern-Mantelstruktur aufweisen.

Nachteil all dieser Lösungsvorschläge ist eine verhältnismäßig hohe Energiedämpfung bzw. akustische Dämpfung der Saitenkonstruktionen durch die vielen miteinander kombinierten Werkstoffe, speziell Polymere und Bindemittel. Insbesondere die in allen angeführten Lösungsvorschlägen vorzufindenden, zahlreichen Phasenübergänge von Werkstoff zu Werkstoff, führen zu hohen Energieverlusten des aufgebrachten Impulses und damit zu schlechterer spieltechnischer und klanglicher Ansprache / Response.

Der vorliegenden Erfindung liegt somit die Aufgabe zugrunde, eine Musikinstrumenten- bzw. Sportschlägersaite mit einer hohen Stabilität und Konstanz in Festigkeit, Elastizität und Flexibilität bereitzustellen, die sich insbesondere durch geringere Energieverluste bei Anregung und Impulsübertragung als auch höhere Lebensdauer auszeichnet.

Erfindungsgemäß wird diese Aufgabe gelöst durch eine Musikinstrumentensaite oder Sportschlägersaite gemäß Anspruch 1. Unter einer stoffschlüssigen Verbindung soll insbesondere verstanden werden, dass es sich um eine nicht ohne Beschädigung oder sogar Zerstörung lösbare Verbindung der Thermoplastfasern handelt. Es ist zu beachten, dass der Begriff "Saitenkern" hier auch verwendet wird, wenn der Saitenkern bzw. die Saite keine Umhüllung aufweist.

Weiterhin wird diese Aufgabe gelöst durch ein Verfahren zur Herstellung nach Anspruch 11.

Vorteilhafterweise bildet das Bündel von Thermoplastfasern einen in sich gebundenen flexiblen Strang.

In einer besonderen Ausführungsform kann der Saitenkern mehrere besagte Bündel von Thermoplastfasern umfassen, wobei die Bündel von Thermoplastfasern mehrere jeweils in sich gebundene flexible Stränge bilden.

Erfindungsgemäß sind die Thermoplastfasern hoch verstreckt. Dies äußert sich dadurch, dass die Makromoleküle der Fasern eine Orientierung und Ausrichtung längs der Faserachse aufzeigen. Sie enthalten neben der amorphen Phase auch kristalline Bereiche. Die Fasern sind mindestens teilkristallin.

Erfindungsgemäß ist die Dehnung der Thermoplastfasern bei Raumtemperatur und maximaler Zugbelastung kleiner als 20 % und die Bruchdehnung der Thermoplastfasern kleiner als 25 %.

Zweckmäßigerweise sind die Thermoplastfasern des Bündels oder mindestens eines der Bündel umeinander eingedreht oder verzwirnt.

Erfindungsgemäß weist zumindest ein Teil der Thermoplastfasern eine Kern-Mantel-Struktur auf.

Insbesondere kann dabei vorgesehen sein, dass der Faserkern der Kern-Mantel-Struktur ein erstes thermoplastisches Material umfasst oder daraus besteht und der Fasermantel der Kern-Mantel-Struktur ein zweites thermoplastisches Material umfasst.

Insbesondere kann dabei vorgesehen sein, dass der Fasermantelvolumenanteil der Kern-Mantel-Struktur kleiner als 60 Vol. - % bevorzugter kleiner als 30 Vol. - % und besonders bevorzugt kleiner als 20 Vol. - % ist.

Erfindungsgemäß enthält der Fasermantel zusätzlich ferro- und / oder ferrimagnetische Partikel, insbesondere Feststoffpartikel.

Vorteilhafterweise weisen die Partikel einen Primärteilchendurchmesser auf, der kleiner als 500 nm ist.

In einer besonderen Ausführungsform sind das erste thermoplastische Material und das zweite thermoplastische Material identisch. Das erste thermoplastische Material und das zweite thermoplastische Material können aber auch unterschiedlich sein.

Zweckmäßigerweise umfassen die Thermoplastfasern Polyaryletherketone, PAEK, vorzugsweise Polyetheretherketon, PEEK, und/oder Polyamid, PA, und/oder Polyimid, PI, und/oder Polyphenylensulfid, PPS, und/ oder Polyvinylidenfluorid, PVDF, oder bestehen daraus.

Vorteilhafterweise weist die Saite mindestens eine Umhüllung vorzugsweise aus mindestens einem Kunststoff oder mindestens einem Metall, auf, die, vorzugsweise schraubenförmig, um den Saitenkern angeordnet oder gewickelt ist.

Bei dem Verfahren ist erfindungsgemäß vorgesehen, dass es kontinuierliches oder chargenweises Zuführen eines Bündels von Thermoplastfasern unter gleichzeitigem Erwärmen desselben im kontinuierlichen oder chargenweisen Durch- oder Vorbeilauf durch eine magnetische Induktionseinrichtung oder an derselben umfasst.

Insbesondere kann vorgesehen sein, dass Thermoplastfasern ohne Fasermantel durch Erhitzen der Fasermäntel von umliegenden Thermoplastfasern mit Kern-Mantel-Struktur ebenfalls zumindest teilweise an der Oberfläche angeschmolzen und in den Kontaktflächen mit selbigem verschmolzen und stoffschlüssig verbunden werden.

Vorteilhafterweise wird die Spannung der Thermoplastfasern beim Durchlauf durch oder Vorbeilauf an der Induktionsheizeinrichtung eingestellt. Bei zugeschnittenen Saiten kann dies beispielsweise durch ein mechanisches Spanngewicht, durch Federkraft oder mechanischen Rollenwiderstand an einem oder beiden Saitenenden bzw. den die Saite haltenden Spannhaken erfolgen, die das Faserbündel in gewünschtem Masse straffen bzw. strecken. Bei Endlosfasern kann dies z.B. durch unterschiedliche Geschwindigkeiten der die Faser transportierenden Galetten /Rollen als auch durch Masse- oder Federbelastete Spannrollen erfolgen.

Zweckmäßigerweise werden die Thermoplastfasern vor dem Verschmelzen miteinander verdreht.

Gemäß einer weiteren besonderen Ausführungsform der vorliegenden Erfindung wird der Saitenkern aus mehreren jeweils einen Strang bildenden besagten Bündeln, vorzugsweise in eingedrehter Form, gebildet.

Außerdem kann vorgesehen sein, dass die Oberfläche des Saitenkerns mechanisch geschliffen und/oder poliert wird.

Gemäß einer weiteren besonderen Ausführungsform der vorliegenden Erfindung wird der Saitenkern mit einer, vorzugsweise schraubenförmig, um den Saitenkern gewickelten, ersten Umhüllung, vorzugsweise aus einem, vorzugsweise runden oder flachen, Draht oder aus einem polymeren Monofilament, versehen.

Schließlich kann vorgesehen sein, dass der Saitenkern mit mindestens einer, vorzugsweise parallel oder gekreuzt schraubenförmig um die erste Umhüllung gewickelten, weiteren Umhüllung, vorzugsweise aus einem, insbesondere runden oder flachen, Draht oder aus einem polymeren Monofilament, versehen wird.

Der vorliegenden Erfindung liegt die überraschende Erkenntnis zugrunde, dass durch die neuartige, direkte und stoffschlüssige Verbindung der Thermoplastfasern des Saitenkerns ein Energieverlust im Saitenkern durch Reibung von lose verbundenen Einzelfasern bei Belastung und Bewegung der Saite reduziert oder sogar unterbunden wird, und dabei gleichzeitig die Festigkeit, Elastizität und Flexibilität des Saitenkerns noch verbessert wird. Weiterhin entfallen im Stand der Technik verwendete Bindemittel, Harze oder Zwischenpolymere, wodurch zahlreiche Phasenübergänge von Werkstoff zu Werkstoff, die zu hohen Energieverlusten des aufgebrachten Impulses und damit zu schlechterer spieltechnischer und klanglicher Ansprache führen, vermieden werden.

Saiten mit einem solchen neuartigen Saitenkern zeigen eine außerordentlich hohe Stabilität und Konstanz in Festigkeit, Elastizität und Flexibilität. Die Saiten weisen insbesondere eine hohe Belastungs- bzw. Stimmstabilität, eine besonders leichte und schnelle Ansprache auch bei schnellen Bogenwechseln und im Spiccato auch bei leichtesten Bogendruck auf.

Zumindest in einer besonderen Ausführungsform wird bei einer Saite, insbesondere für Streich- und/oder Zupfinstrumente, aber auch Sportgeräte, umfassend einen Kern (Saitenkern) und optional wenigstens eine erste Umhüllung, die um den Saitenkern herum angeordnet ist, zum Erreichen einer Belastungs- bzw. Stimmstabilität, schnellen Ansprache und - bei Musiksaiten - eines sauberen, singenden Klangs vorgeschlagen, dass der Kern eine vorgebbare Vielzahl von Mehrkomponent- Thermoplastfasern umfasst, die durch Bildung lokaler Schmelzzonen im Grenzflächenbereich der Thermoplastfasern, miteinander zumindest teilweise stoffschlüssig verbunden und damit nicht ohne Zerstörung voneinander trennbar sind.

Es ist eine Saite realisierbar, die eine den Saiten mit einem Naturdarm vergleichbare, besonders leichte, schnelle und präzise Ansprache aufweist, ohne jedoch deren besonders nachteilige Empfindlichkeit gegenüber Feuchtigkeits- und Temperaturschwankungen.

Zumindest in einer besonderen Ausführungsform weist die Musikinstrumentensaite einen sauberen, farbreichen und singenden Klang bereits bei leichtester Anregung auf. Verbunden mit einem großen dynamischen Spektrum erweitert sie die künstlerischen Ausdrucksmöglichkeiten eines Musikers.

Durch die konstruktiv mögliche, geringe Stimmspannung empfehlen sich die Musikinstrumentensaiten auch für barocke bzw. mittelalterliche Saiteninstrumente. Insbesondere können Saiten, hergestellt mit dem neuartigen Saitenkern, auch ohne weitere Umspinnung, das heißt mit blankem Kern, angewendet werden, und zwar als Musikinstrumentensaite und auch als Sportschlägersaite, da der Kern zumindest in einer besonderen Ausführungsform einen festen, in sich gebundenen Strang bildet. Bei den Musikinstrumentensaiten empfehlen sich Saiten mit diesem neuartigen Kern in blanker Ausführung zum Beispiel für eine Verwendung als Violine E- und A- oder Viola A- und D- Saite, die historisch ebenfalls als nicht umspannende Darmseite verwendet wurden. Im Sinne einer fertigen Musikinstrumentensaite fehlen diesen Saiten noch die Oberflächenoptimierung mit zum Beispiel einem Längsschliff, die Farbanspinnung an den Enden und die Aufhängung, zum Beispiel Kugel. Der Saitenkern kann auch aus mehr als einem der in sich stoffschlüssig gebunden Einzelstränge gebildet werden, zum Beispiel aus drei, fünf oder mehr solchen Strängen. Dabei können die Stränge in vorgegebener Zahl miteinander eingedreht werden. Beispielsweise kann dieser Mehrstrang- Saitenkern mit den lose eingedrehten Strängen verwendet oder zusätzlich nochmals in einem Magnetfeld lokal erhitzt und so noch kompakter gestaltet werden.

Weitere Merkmale und Vorteile der Erfindung ergeben sich aus den beigefügten Ansprüchen und aus der nachfolgenden Beschreibung, in der anhand der schematischen Zeichnungen mehrere Ausführungsbeispiele der Erfindung erläutert werden. Dabei zeigt
Figur 1 eine Querschnittsansicht von einer einzelnen Thermoplastfaser mit einer Kern-Mantel- Struktur des Saitenkerns einer Saite (Musikinstrumentensaite oder Sportschlägersaite) gemäß einer besonderen Ausführungsform der vorliegenden Erfindung;
Figur 2 eine Querschnittsansicht von einem Bündel von Thermoplastfasern mit Kern-Mantel-Struktur des Saitenkerns einer Saite (Musikinstrumentensaite oder Sportschlägersaite) gemäß einer weiteren besonderen Ausführungsform der vorliegenden Erfindung in einem Vorproduktstadium;
Figur 3 eine Querschnittsansicht von einem Bündel von Thermoplastfasern mit Kern-Mantel-Struktur des Saitenkerns einer Saite (Musikinstrumentensaite oder Sportschlägersaite) gemäß einer weiteren besonderen Ausführungsform der vorliegenden Erfindung nach Erwärmung und Zusammenschmelzen der einzelnen Thermoplastfasern zumindest teilweise entlang den Grenzflächen;
Figur 4 eine Querschnittsansicht durch mehrere Bündel (mehrere Einzelstränge, im vorliegenden Fall sieben) von Thermoplastfasern von Figur 3.
Figur 5 eine Querschnittsansicht durch mehrere Bündel (mehrere Einzelstränge, im vorliegenden Fall neunzehn) von Thermoplastfasern von Figur 3.
Figur 6 eine Querschnittsansicht von einer Vielzahl von Thermoplastfasern mit und ohne Kern-Mantel-Struktur des Saitenkerns einer Saite (Musikinstrumentensaite oder Sportschlägersaite) gemäß einer besonderen Ausführungsform der vorliegenden Erfindung in einem Vorproduktstadium;
Figur 7 eine Querschnittsansicht eines Saitenkerns aus mehreren Thermoplastfasern mit und ohne Kern-Mantel-Struktur und Fasern, bestehend aus einem weiteren Werkstoff, einer Saite (Musikinstrumentensaite oder Sportschlägersaite) gemäß einer weiteren besonderen Ausführungsform der vorliegenden Erfindung in einem Vorproduktstadium; und
Figur 8 eine Teillängsschnittansicht von einer Musikinstrumentensaite gemäß einer besonderen Ausführungsform der vorliegenden Erfindung.

Die in der Figur 1 dargestellte Thermoplastfaser 10 weist in diesem Beispiel einen kreisrunden Querschnitt und eine Kern-Mantel-Struktur auf, wobei der Faserkern 12 aus einem ersten thermoplastischen Material besteht und der Fasermantel 14 aus einem zweiten thermoplastischen Material und darin eingelagerten ferromagnetischen Partikeln, von denen nur einige durch die Bezugszahl 16 gekennzeichnet sind, besteht. Die ferromagnetischen Partikel sind in diesem Beispiel ausschließlich im Fasermantel gleichmäßig verteilt.

Die Figur 2 zeigt einen in der Entstehung befindlichen Saitenkern 18 aus mehreren Thermoplastfasern 10, wie sie in der Figur 1 gezeigt ist. Die Thermoplastfasern 10 sind in dem in Figur 2 gezeigten Stadium noch nicht miteinander verbunden. In der Figur 3 sind die in der Figur 2 gezeigten Thermoplastfasern 10 in Längsrichtung zumindest teilweise an den Grenzflächen 20 zusammengeschmolzen. Das Zusammenschmelzen kann beispielsweise durch Durchlaufen durch eine magnetische Induktionseinrichtung (nicht gezeigt) erfolgen. Durch die ferromagnetischen Partikel 16 wird ausschließlich der Fasermantel 14 bei Durchlaufen der Induktionseinrichtung erwärmt und zumindest angeschmolzen sowie mit direkt benachbarten Thermoplastfasern stoffschlüssig verbunden. Die Thermoplastfasern bilden ein Bündel 22. Durch die ausschließliche Erwärmung des Fasermantels bleiben die im Verstreckprozess erzielten hohen mechanischen Festigkeitseigenschaften des Faserkerns erhalten.

In der Figur 4 ist ein in der Entstehung befindlicher Saitenkern 18 einer Saite dargestellt. Dieser besteht aus mehreren Bündeln 22 gemäß Figur 3 und jedes der Bündel 22 bildet einen in sich gebundenen flexiblen Strang. Während der Saitenkern 18 in der Figur 4 aus sieben Bündeln 22 bzw. Strängen zusammensetzt ist, besteht der Saitenkern 18 der Figur 5 sogar aus neunzehn derartigen Bündeln 22.

Figur 6 zeigt einen in der Entstehung befindlichen Saitenkern 18 einer Saite. Dieser umfasst sowohl Thermoplastfasern 10 mit einer Kern-Mantel-Struktur als auch Thermoplastfasern 11 ohne selbige.

Bei der in der Figur 7 gezeigten Variante umfasst der Saitenkern 18 einer Saite Thermoplastfasern 10 mit einer Kern-Mantel-Struktur sowie Thermoplastfasern 11 ohne eine Kern-Mantel-Struktur und Fasern 24, die aus einem weiteren Werkstoff, z.B. einem Metall, Glas oder einem nicht thermoplastischen Kunststoff bestehen.

Schließlich zeigt die Figur 8 eine Musikinstrumentensaite 26 mit einem Saitenkern 18, dessen Zusammensetzung nicht weiter dargestellt ist, sowie mit einer ersten Umhüllung 28, einer die erste Umhüllung 28 umgebenden äußeren zweiten Umhüllung 30 und einer die zweite Umhüllung 30 umgebenden äußeren dritten Umhüllung 32. Die erste Umhüllung 28 und die zweite Umhüllung 30 bestehen jeweils aus einer Umspinnung aus metallischem Runddraht oder polymeren Monofilament, während die dritte Umhüllung 32 aus einer Umspinnung aus metallischem Flachdraht oder einem Polymerband besteht.

Die in der vorstehenden Beschreibung, in den Zeichnungen sowie in den Ansprüchen offenbarten Merkmale der Erfindung können sowohl einzeln als auch in den beliebigen Kombinationen für die Verwirklichung der Erfindung in ihren verschiedenen Ausführungsformen wesentlich sein. Die Erfindung ist durch die Ansprüche definiert.

### Bezugszeichenliste

- 10: Thermoplastfaser
- 11: Thermoplastfaser
- 12: Faserkern
- 14: Mantel
- 16: Partikel
- 18: Saitenkern
- 20: Grenzflächen
- 22: Bündel
- 24: Fasern
- 26: Musikinstrumentensaite
- 28: erste Umhüllung
- 30: zweite Umhüllung
- 32: dritte Umhüllung

## Patentansprüche

1. Musikinstrumentensaite (26) oder Sportschlägersaite, umfassend einen Saitenkern (18), der ein Bündel (22) von hochverstreckten Thermoplastfasern (10) umfasst oder daraus besteht, wobei die Dehnung der Thermoplastfasern (10) bei Raumtemperatur und maximaler Zugbelastung kleiner als 20% und die Bruchdehnung der Thermoplastfasern (10) kleiner als 25% ist, wobei zumindest ein Teil der Thermoplastfasern (10) eine Kern-Mantel- Struktur aufweist, wobei mindestens einige Thermoplastfasern (10) des Bündels (22) zumindest teilweise, wie zum Beispiel punkt- oder linienförmig, miteinander, durch Verschmelzen an den Grenzflächen (20) der Fasermäntel (14) der Kern-Mantel-Struktur, stoffschlüssig verbunden sind, **dadurch gekennzeichnet, dass** der Fasermantel (14) zusätzlich ferro- und/oder ferrimagnetische Partikel (16), insbesondere Feststoffpartikel, enthält.

2. Saite nach Anspruch 1, wobei das Bündel (22) von Thermoplastfasern (10) einen in sich gebundenen flexiblen Strang bildet.

3. Saite nach Anspruch 2, wobei der Saitenkern (18) mehrere besagte Bündel (22) von Thermoplastfasern (10) umfasst, wobei die Bündel von Thermoplastfasern mehrere jeweils in sich gebundene flexible Stränge bilden.

4. Saite nach einem der vorangehenden Ansprüche, wobei die Thermoplastfasern (10) des Bündels (22) oder mindestens eines der Bündel umeinander eingedreht oder verzwirnt sind.

5. Saite nach einem der vorangehenden Ansprüche, wobei der Faserkern (12) der Kern-Mantel- Struktur ein erstes thermoplastisches Material umfasst oder daraus besteht und der Fasermantel (14) der Kern-Mantel- Struktur ein zweites thermoplastisches Material umfasst.

6. Saite nach einem der vorangehenden Ansprüche, wobei der Fasermantelvolumenanteil der Kern-Mantel-Struktur kleiner als 60 Vol. - %, bevorzugter kleiner als 30 Vol. - % und besonders bevorzugt kleiner als 20 Vol. - % ist.

7. Saite nach Anspruch 5 oder 6, wobei die Partikel (16) einen Primärteilchendurchmesser aufweisen, der kleiner als 500 nm ist.

8. Saite nach einem der Ansprüche 5 - 7, wobei das erste thermoplastische Material und das zweite thermoplastische Material identisch sind.

9. Saite nach einem der vorangehenden Ansprüche, wobei die Thermoplastfasern (10) Polyaryletherketone, PAEK, vorzugsweise Polyetheretherketon, PEEK, und/oder Polyamid, PA, und/oder Polyimid, PI, und/oder Polyphenylensulfid, PPS, und/ oder Polyvinylidenfluorid, PVDF, umfassen oder daraus bestehen.

10. Saite nach einem der vorangehenden Ansprüche, wobei sie mindestens eine Umhüllung (28), vorzugsweise aus mindestens einem Kunststoff oder mindestens einem Metall, aufweist, die, vorzugsweise schraubenförmig, um den Saitenkern (18) angeordnet oder gewickelt ist.

11. Verfahren zur Herstellung einer Saite nach einem der vorangehenden Ansprüche, umfassend kontinuierliches oder chargenweises Zuführen eines Bündels (22) von Thermoplastfasern (10) unter gleichzeitigem Erwärmen desselben im kontinuierlichen oder chargenweisen Durch- oder Vorbeilauf durch eine magnetische Induktionseinrichtung oder an derselben, um bei den Thermoplastfasern (10) mit Kern-Mantel-Struktur ausschließlich den Fasermantel (14) der Kern-Mantel-Struktur
durch die induktive Erwärmung mittels der ferro- und/oder ferrimagnetischen Partikeln zu erhitzen und zumindest anzuschmelzen, wobei mindestens einige Thermoplastfasern (10) des Bündels (22) zumindest teilweise, wie z.B. punkt oder linienförmig, miteinander, durch Verschmelzen an den Grenzflächen (20) der Fasermäntel (4), stoffschlüssig verbunden werden.

12. Verfahren nach Anspruch 11, wobei Thermoplastfasern (11) ohne Kern-Mantel-Struktur durch Erhitzen der Fasermäntel von umliegenden Thermoplastfasern (10) mit Kern-Mantel-Struktur ebenfalls zumindest teilweise an der Oberfläche angeschmolzen und in den Kontaktflächen mit selbigen verschmolzen und stoffschlüssig verbunden werden.

13. Verfahren nach einem der Ansprüche 11 - 12, wobei die Spannung der Thermoplastfasern (10) beim Durchlauf durch oder Vorbeilauf an der Induktionsheizeinrichtung eingestellt wird.

14. Verfahren nach einem der Ansprüche 11 - 13, wobei die Thermoplastfasern (10) vor dem Verschmelzen miteinander verdreht werden.

15. Verfahren nach einem der Ansprüche 11 - 14, wobei der Saitenkern (18) aus mehreren jeweils einen Strang bildenden besagten Bündeln (22), vorzugsweise in eingedrehter Form, gebildet wird.

16. Verfahren nach einem der Ansprüche 11 - 15, wobei die Oberfläche des Saitenkerns (18) mechanisch geschliffen und/oder poliert wird.

17. Verfahren nach einem der Ansprüche 11-16, wobei der Saitenkern (18) mit einer, vorzugsweise schraubenförmig um den Saitenkern gewickelten, ersten Umhüllung (28), vorzugsweise aus einem, vorzugsweise runden oder flachen, Draht oder aus einem polymeren Monofilament, versehen wird.

18. Verfahren nach Anspruch 17, wobei der Saitenkern (18) mit mindestens einer, vorzugsweise parallel oder gekreuzt schraubenförmig um die erste Umhüllung gewickelten, weiteren Umhüllung (30, 32), vorzugsweise aus einem, insbesondere runden oder flachen, Draht oder aus einem polymeren Monofilament, versehen wird.

## Claims

1. Musical instrument string (26) or sports racket string, comprising a string core (18) which comprises or is composed of a bundle (22) of highly oriented thermoplastic fibres (10), wherein the elongation of the thermoplastic fibres (10) at room temperature and at maximum tensile loading is less than 20%, and the elongation at break of the thermoplastic fibres (10) is less than 25%, wherein at least part of the thermoplastic fibres (10) has a core/casing structure, wherein at least some thermoplastic fibres (10) of the bundle (22) are connected to one another in a materially integral manner at least in part, such as for example in a punctiform or linear manner, by fusing on the boundary surfaces (20) of the fibre casings (14) of the core/casing structure, **characterized in that** the fibre casing (14) additionally contains ferromagnetic and/or ferrimagnetic particles (16), in particular solid matter particles.

2. String according to Claim 1, wherein the bundle (22) of thermoplastic fibres (10) forms an inherently bonded flexible strand.

3. String according to Claim 2, wherein the string core (18) comprises a plurality of said bundles (22) of thermoplastic fibres (10), wherein the bundles of thermoplastic fibres form a plurality of in each case inherently bonded flexible strands.

4. String according to one of the preceding claims, wherein the thermoplastic fibres (10) of the bundle (22) or of at least one of the bundles are twisted in single-ply or two-ply form.

5. String according to one of the preceding claims, wherein the fibre core (12) of the core/casing structure comprises or is composed of a first thermoplastic material, and the fibre casing (14) of the core/casing structure comprises a second thermoplastic material.

6. String according to one of the preceding claims, wherein the volumetric proportion of the fibre casing of the core/casing structure is less than 60% by volume, preferably less than 30% by volume, and particularly preferably less than 20% by volume.

7. String according to Claim 5 or 6, wherein the particles (16) have a primary particle diameter which is less than 500 nm.

8. String according to one of Claims 5 - 7, wherein the first thermoplastic material and the second thermoplastic material are identical.

9. String according to one of the preceding claims, wherein the thermoplastic fibres (10) comprise or are composed of polyaryletherketone (PAEK), preferably polyetheretherketone (PEEK), and/or polyamide (PA), and/or polyimide (PI), and/or polyphenylene sulfide (PPS), and/or polyvinylidene fluoride (PVDF).

10. String according to one of the preceding claims, wherein said string has at least one sheathing (28), preferably composed of at least one plastics material or at least one metal, said sheathing (28) preferably being disposed or wound helically about the string core (18).

11. Method for producing a string according to one of the preceding claims, comprising the continuous or batch-wise feeding of a bundle (22) of thermoplastic fibres (10) while simultaneously heating said bundle (22) of thermoplastic fibres (10) continuously or in batches when running through or along a magnetic induction installation so that, in the case of thermoplastic fibres (10) having a core/casing structure, only the fibre casing (14) of the core/casing structure is heated and at least slightly fused on account of the inductive heating by means of the ferromagnetic and/or ferrimagnetic particles, wherein at least some thermoplastic fibres (10) of the bundle (22) are connected to one another in a materially integral manner at least in part, such as for example in a punctiform or linear manner, by fusing on the boundary surfaces (20) of the fibre casings (4).

12. Method according to Claim 11, wherein thermoplastic fibres (11) without a core/casing structure are, due to the heating of the fibre casings of surrounding thermoplastic fibres (10) having the core/casing structure, likewise at least partially slightly fused on the surface and fused and connected in a materially integral manner to the latter in the contact faces.

13. Method according to one of Claims 11 - 12, wherein the tension of the thermoplastic fibres (10) is set when the latter run through or along the induction heating installation.

14. Method according to one of Claims 11 - 13, wherein the thermoplastic fibres (10) are conjointly twisted prior to fusing.

15. Method according to one of Claims 11 - 14, wherein the string core (18) is formed from a plurality of said bundles (22), preferably in a twisted form, that form in each case one strand.

16. Method according to one of Claims 11 - 15, wherein the surface of the string core (18) is sanded and/or polished in a mechanical manner.

17. Method according to one of Claims 11 - 16, wherein the string core (18) is provided with a first sheathing (28) which is preferably helically wound about the string core and which is preferably composed of a preferably round or flat wire, or of a polymer monofilament.

18. Method according to Claim 17, wherein the string core (18) is provided with at least one further sheathing (30, 32) which is preferably helically wound so as to be parallel or crossed about the first sheathing and which is preferably composed of an in particular round or flat wire, or of a polymer monofilament.

## Revendications

1. Corde d'instrument de musique (26) ou corde de raquette de sport, comprenant une âme de corde (18) qui comprend un faisceau (22) de fibres thermoplastiques hautement étirées (10) ou est constituée de celui-ci, l'allongement des fibres thermoplastiques (10) à la température ambiante et pour une charge de traction maximale étant inférieur à 20 % et l'allongement à la rupture des fibres thermoplastiques (10) étant inférieur à 25 %, au moins une partie des fibres thermoplastiques (10) ayant une structure âme-gaine, au moins certaines fibres thermoplastiques (10) du faisceau (22) étant au moins partiellement reliées entre elles par une liaison de matière, par exemple en formant des points ou des lignes, par fusion au niveau des interfaces (20) des gaines de fibre (14) de la structure âme-gaine, **caractérisée en ce que** la gaine de fibre (14) contient en outre des particules ferromagnétiques et/ou ferrimagnétiques (16), en particulier des particules solides.

2. Corde selon la revendication 1, le faisceau (22) de fibres thermoplastiques (10) formant un brin flexible auto-lié.

3. Corde selon la revendication 2, l'âme de corde (18) comprend une pluralité de faisceaux (22) de fibres thermoplastiques (10), les faisceaux de fibres thermoplastiques formant une pluralité de brins flexibles auto-liés.

4. Corde selon l'une des revendications précédentes, les fibres thermoplastiques (10) du faisceau (22) ou d'au moins un des faisceaux étant torsadées ou retordues les unes autour des autres.

5. Corde selon l'une des revendications précédentes, l'âme de fibre (12) de la structure âme-gaine comprenant une première matière thermoplastique ou étant constituée de celle-ci et la gaine de fibre (14) de la structure âme-gaine comprenant une deuxième matière thermoplastique.

6. Corde selon l'une des revendications précédentes, la proportion en volume de gaine de fibre de la structure âme-gaine étant inférieure à 60 % en volume, plus préférablement inférieure à 30 % en volume et de manière particulièrement préférée inférieure à 20 % en volume.

7. Corde selon la revendication 5 ou 6, les particules (16) ayant un diamètre de particule primaire inférieur à 500 nm.

8. Corde selon l'une des revendications 5 à 7, la première matière thermoplastique et la deuxième matière thermoplastique étant identiques.

9. Corde selon l'une des revendications précédentes, les fibres thermoplastiques (10) comprenant de la polyaryléthercétone, PAEK, de préférence de la polyétheréthercétone, PEEK, et/ou du polyamide, PA, et/ou du polyimide, PI, et/ou du sulfure de polyphénylène, PPS, et/ou du fluorure de polyvinylidène, PVDF, ou étant constituées de ceux-ci.

10. Corde selon l'une des revendications précédentes, ladite corde comportant au moins une gaine (28), de préférence en au moins une matière synthétique ou en au moins un métal, qui est disposée ou enroulée, de préférence en hélice, autour de l'âme de corde (18).

11. Procédé de fabrication d'une corde selon l'une des revendications précédentes, ledit procédé comprenant l'alimentation continue ou discontinue d'un faisceau (22) de fibres thermoplastiques (10) avec chauffage simultané de celui-ci et passage continu ou discontinu à travers un dispositif d'induction magnétique ou devant celui-ci pour chauffer, dans le cas de fibres thermoplastiques (10) ayant la structure âme-gaine, exclusivement la gaine de fibre (14) de la structure âme-gaine par chauffage inductif au moyen des particules ferromagnétiques et/ou ferrimagnétiques et pour au moins la faire fondre, au moins certaines fibres thermoplastiques (10) du faisceau (22) étant au moins partiellement reliées entre elles par une liaison de matière, par exemple en formant des points ou des lignes, par fusion au niveau des interfaces (20) des gaines de fibre (14).

12. Procédé selon la revendication 11, des fibres thermoplastiques (11) sans structure âme-gaine étant également au moins partiellement fondues au niveau de la surface par chauffage des gaines des fibres thermoplastiques environnantes (10) ayant une structure âme-gaine et étant fusionnées avec elles dans les zones de contact et liées par une liaison de matière.

13. Procédé selon l'une des revendications 11 et 12, la tension des fibres thermoplastiques (10) étant réglée lors du passage à travers ou devant le dispositif de chauffage par induction.

14. Procédé selon l'une des revendications 11 à 13, les fibres thermoplastiques (10) étant torsadées les unes avec les autres avant la fusion.

15. Procédé selon l'une des revendications 11 à 14, l'âme de corde (18) étant formée à partir d'une pluralité de faisceaux (22) formant chacun un toron, de préférence sous une forme torsadée.

16. Procédé selon l'une des revendications 11 à 15, la surface de l'âme de corde (18) étant rectifiée mécaniquement et/ou polie.

17. Procédé selon l'une des revendications 11 à 16, l'âme de corde (18) étant pourvue d'une première gaine (28), de préférence constituée d'un fil de préférence rond ou plat ou d'un monofilament polymère et de préférence enroulée hélicoïdalement autour de l'âme de corde.

18. Procédé selon la revendication 17, l'âme de corde (18) étant pourvue d'au moins une autre gaine (30, 32), de préférence constituée d'un fil en particulier rond ou plat ou d'un monofilament polymère et enroulée hélicoïdalement en parallèle ou en croix autour de la première gaine.
